# EUROPÄISCHE PATENTSCHRIFT

(11) **EP 1 918 406 B1**
(45) Veröffentlichungstag und Bekanntmachung des Hinweises auf die Patenterteilung: **27.05.2009**
(21) Anmeldenummer: 06123139.5
(22) Anmeldetag: 30.10.2006
(51) Int. Cl.: C22C 38/04, C22C 38/06, C22C 38/12, C22C 38/14, C21D 8/04, B22D 11/00, B22D 11/06, C22C 38/38, C22C 38/18, C22C 38/32

(54) **Verfahren zum Herstellen von Stahl-Flachprodukten aus einem mit Bor mikrolegierten Mehrphasenstahl**
Process for manufacturing steel flat products from boron microalloyed multi phase steel
Procédé pour la fabrication de produits plats à partir d'un acier à plusieurs phases micro-allié en bore

(43) Veröffentlichungstag der Anmeldung: 07.05.2008
(73) Patentinhaber: ThyssenKrupp Steel AG, 47166 Duisburg (DE)
(72) Erfinder: Hammer, Brigitte, Dr.-Ing., 46562 Voerde (DE); Heller, Thomas, Dr.-Ing., 47229 Duisburg (DE); Schmitz, Johann Wilhelm, Dr., 52499 Baesweiler (DE); Wans, Jochen, Dr., 40545 Düsseldorf (DE)
(74) Vertreter: Cohausz & Florack

(56) Entgegenhaltungen:
- EP-A- 1 396 550
- EP-A1- 1 072 689
- EP-A1- 1 493 832
- EP-A2- 1 319 725
- WO-A-02/48410
- DE-A1- 19 710 125
- SENK D ET AL: "UMFORMEN UND KUEHLEN VON DIREKTGEGOSSENEM STAHLBAND IN-LINE ROLLING AND COOLING OF DIRECT CAST STEEL STRIP" STAHL UND EISEN, VERLAG STAHLEISEN, DUSSELDORF, DE, Bd. 120, Nr. 6, 16. Juni 2000 (2000-06-16), Seiten 65-69, XP001118293 ISSN: 0340-4803
- LINDENBERG H-U ET AL: "EUROSTRIP - STATE OF THE ART OF STRIP CASTING EUROSTRIP - STAND DER TECHNIK BEIM BANDGIESSEN" STAHL UND EISEN, VERLAG STAHLEISEN, DUSSELDORF, DE, Bd. 121, Nr. 12, 14. Dezember 2001 (2001-12-14), Seiten 97-104, XP001103986 ISSN: 0340-4803

## Beschreibung

Die Erfindung betrifft ein Verfahren zur Herstellung von Stahl-Flachprodukten, wie Bändern oder Blechzuschnitten, aus hochfesten, mit Bor mikrolegierten Stählen. Derartige Stähle gehören zur Gruppe der Mehrphasenstähle. Bei diesen handelt es sich üblicherweise um Stähle, deren Eigenschaften durch Art, Menge und Anordnung der Phasen des Gefüges bestimmt werden. Im Gefüge liegen daher mindestens zwei Phasen vor (z. B. Ferrit, Martensit, Bainit). Dadurch haben sie eine gegenüber konventionellen Stählen überlegene Festigkeits- / Umformbarkeitskombination.

Probleme bereitet diese Herstellungsroute insbesondere beim Vergießen von peritektisch erstarrenden Zusammensetzungen. Bei diesen Stahlgüten besteht die Gefahr der Bildung von Längsrissen beim Stranggießen. Die Entstehung von derartigen Längsrissen kann die Qualität der aus den gegossenen Brammen bzw. Dünnbrammen erzeugten Warmbänder so stark herabsetzen, dass sie unbrauchbar werden. Um dieser Gefahr vorzubeugen, sind umfangreiche Maßnahmen, wie ein erhöhter Flämmaufwand, erforderlich, der so weit gehen kann, dass die Verarbeitung derartiger Stahlgüten unwirtschaftlich wird. Beim Vergießen von Stählen mit hohen Al-Gehalten kommt es darüber hinaus zu unerwünschten Wechselwirkungen mit dem Gießpulver, durch die die Qualität eines aus diesen Stählen gefertigten Flachprodukts ebenfalls negativ beeinflusst wird.

Aufgrund dieser Besonderheiten sind Mehrphasenstähle insbesondere für den Automobilbau von großem Interesse, da sie aufgrund ihrer hohen Festigkeit zum einen die Verwendung geringerer Materialstärken und damit einhergehend eine Reduzierung des Fahrzeuggewichts erlauben und zum anderen die Sicherheit der Fahrzeugkarosserie im Fall eines Zusammenstoßes (Crash-Verhalten) verbessern. So ermöglichen Mehrphasenstähle bei mindestens gleich bleibender Festigkeit der Gesamtkarosse eine Reduzierung der Blechdicke eines aus solchen Mehrphasenstählen hergestellten Bauteils gegenüber einer aus konventionellen Stählen hergestellten Karosserie.

Üblicherweise werden Mehrphasenstähle im Konverterstahlwerk erschmolzen und auf einer Stranggießanlage zu Brammen oder Dünnbrammen vergossen, die dann zu Warmband warmgewalzt und gehaspelt werden. Durch eine gezielt gesteuerte Abkühlung des Warmbands nach dem Warmwalzen mit dem Ziel einer Einstellung bestimmter Gefügeanteile können dabei die mechanischen Eigenschaften des Warmbandes variiert werden. Die Warmbänder können darüber hinaus zu Kaltband kaltgewalzt werden, um auch dünnere Blechdicken zur Verfügung zu stellen (EP 0 910 675 B1, EP 0 966 547 B1, EP 1 169 486 B1, EP 1 319 725 B1, EP 1 398 390 A1).

Ein Problem bei der Fertigung von Flachprodukten aus hochfesten Mehrphasenstählen mit Zugfestigkeiten von mehr als 800 MPa besteht darin, dass beim Walzen derartiger Stähle hohe Walzkräfte aufgebracht werden müssen. Diese Anforderung hat zur Folge, dass in der Regel mit den derzeit üblicherweise zur Verfügung stehenden Fertigungsanlagen hochfeste Warmbänder aus Stählen der in Rede stehenden Art vielfach nur in einer Breite und Dicke zur Verfügung gestellt werden können, die den heute im Bereich des Automobilbaus gestellten Anforderungen nicht mehr in vollem Umfang gerecht werden. Vor allem Bänder geringer Dicken bei ausreichenden Breiten lassen sich auf konventionellen Anlagen schlecht darstellen. Auch erweist es sich bei konventioneller Vorgehensweise in der Praxis als schwierig, aus Mehrphasenstählen Kaltbänder mit Festigkeiten von mehr als 800 MPa herzustellen.

Ein alternativer Weg der Herstellung von Stahlbändern aus einem Mehrphasenstahl ist in der EP 1 072 689 B1 (DE 600 09 611 T2) vorgeschlagen worden. Gemäß diesem bekannten Verfahren wird zur Herstellung von dünnen Stahlbändern zunächst eine Stahlschmelze, die (in Gew.-%) 0,05 und 0,25 % C, in Summe 0,5 - 3 % Mn, Cu und Ni, in Summe 0,1 - 4 % Si und Al, in Summe bis zu 0,1 % P, Sn, As und Sb, in Summe weniger als 0,3 % Ti, Nb, V, Zr und REM sowie jeweils weniger als 1 % Cr, Mo und V, Rest Eisen und unvermeidbare Verunreinigungen enthält, zu einem gegossenen Band mit einer Dicke von 0,5 - 10 mm, insbesondere 1 - 5 mm, vergossen. Das gegossene Band wird anschließend in-Line in ein oder mehreren Stichen mit einem zwischen 25 % und 70 % liegenden Umformgrad zu einem Warmband warmgewalzt. Die Endtemperatur des Warmwalzens liegt dabei oberhalb der Ar₃-Temperatur. Nach dem Ende des Warmwalzens wird das erhaltene Warmband dann zweistufig abgekühlt. In der ersten Stufe dieser Abkühlung wird eine Abkühlgeschwindigkeit von 5 - 100 °C/s eingehalten, bis eine zwischen 400 - 550 °C liegende Temperatur erreicht ist. Bei dieser Temperatur lässt man dann das Warmband für eine Pausenzeit verweilen, die benötigt wird, um eine bainitische Umwandlung des Stahls mit einem Restaustenitanteil von mehr als 5 % zu ermöglichen. Die Bildung von Perlit soll dabei vermieden werden. Nach einer für die Einstellung der geforderten Gefügestruktur ausreichenden Pausenzeit wird der Umwandlungsvorgang durch den Beginn der zweiten Stufe der Abkühlung abgebrochen, bei der das Warmband auf eine Temperatur unter 400 °C gebracht wird, um es anschließend bei einer unter 350 °C liegenden Haspeltemperatur zu einem Coil zu wickeln.

Mit der in der EP 1 072 689 B1 beschriebenen Vorgehensweise soll eine einfache Herstellung von Warmband mit bainitischen Gefügeanteilen aus einem Mehrphasenstahl möglich sein, das TRIP-Eigenschaften ("TRIP" = "Transformation Induced Plasticity") aufweist. Derartige Stähle weisen relativ hohe Festigkeiten bei guter Verformbarkeit auf. Allerdings reichen die Festigkeiten für viele Anwendungsfälle insbesondere im Bereich des Automobilbaus nicht aus.

Die Aufgabe der Erfindung bestand daher darin, ein Verfahren zur Verfügung zu stellen, mit dem sich hochfeste Stahl-Flachprodukte über eine große Bandbreite von geometrischen Abmessungen bei vermindertem Herstellaufwand erzeugen lassen.

Ausgehend von dem voranstehend erläuterten Stand der Technik ist diese Aufgabe durch ein Verfahren gemäss Anspruch 1 zum Herstellen von Stahl-Flachprodukten gelöst worden, bei dem ein ein Mehrphasengefüge bildender Stahl, der (in Gew.-%) 0,08 - 0,12 % C, 1,70 - 2,00 % Mn, bis zu 0,030 % P, bis zu 0,004 % S, bis zu 0,20 % Si, 0,01 - 0,06 % Al, bis zu 0,0060 % N, 0,20 - 0,50 % Cr, 0,010 - 0,050 % Ti, 0,0010 - 0,0045 % B und als Rest Eisen und unvermeidbare Verunreinigungen enthält, zu einem gegossenen Band mit einer Dicke von 1 - 4 mm vergossen wird, bei dem das gegossene Band in einem kontinuierlichen Arbeitsablauf mit einem Umformgrad von mehr als 20 % in-Line bei einer im Bereich von 800 - 1100 °C liegenden Warmwalzendtemperatur zu einem Warmband mit einer Dicke von 0,5 - 3,2 mm warmgewalzt wird und bei dem das Warmband bei einer 250 - 570 °C betragenden Haspeltemperatur gehaspelt wird, so dass ein Warmband erhalten wird, dessen Zugfestigkeit Rₘ mindestens 800 MPa bei einer Bruchdehnung A₈₀ von mindestens 5 % beträgt.

Die Erfindung nutzt die Möglichkeit des Bandgießens dazu, einen besonders hochfesten, möglicherweise peritektisch erstarrenden Mehrphasenstahl zu einem Warmband zu verarbeiten. Da das gegossene Band dabei selbst schon eine geringe Dicke besitzt, müssen im Zuge des Warmwalzens dieses Bandes nur relativ geringe Umformgrade eingehalten werden, um Flachprodukte mit geringen Dicken erzeugen, wie sie insbesondere im Bereich der Automobilindustrie benötigt werden. So ist es durch Vorgabe einer entsprechenden Ausgangsdicke des gegossenen Bandes problemlos möglich, mit dem erfindungsgemäßen Verfahren Warmbänder herzustellen, die bei einer optimalen Eigenschaftsverteilung eine Dicke von höchstens 1,5 mm aufweisen und aus denen sich beispielsweise Elemente für die Tragstruktur eines Automobils fertigen lassen.

Aufgrund der geringen Umformgrade während des Warmwalzens sind die dazu erforderlichen Walzkräfte verglichen mit den beim Warmwalzen von Brammen oder Dünnbrammen bei der konventionellen Vorgehensweise erforderlichen Kräften gering, so dass mit dem erfindungsgemäßen Verfahren problemlos Warmbänder von großer Breite erzeugt werden können, die deutlich über der Breite von in konventioneller Weise erzeugbaren Warmbändern derselben Festigkeits- und Dickenklasse liegen. So erlaubt es die Erfindung, hochfeste, aus einem martensitischen Stahl der angegebenen erfindungsgemäß verarbeiteten Zusammensetzung bestehende Warmbänder sicher zu fertigen, deren Breite mehr als 1.200 mm, insbesondere mehr als 1.600 mm beträgt.

Die erfindungsgemäße Anwendung des Bandgießverfahrens bei der Verarbeitung von hochfesten Stählen der erfindungsgemäß zusammengesetzten Art bietet neben den voranstehend genannten Vorteilen auf Grund seiner verfahrensspezifischen Eigenschaften und Stellgrößen (z. B. Warmwalzendtemperatur, Abkühlung, Haspeltemperatur) die Möglichkeit, auch hinsichtlich ihres Erstarrungsverhaltens kritische Stahlzusammensetzungen der erfindungsgemäß verarbeiteten Art sicher zu vergießen. So führt die für das Bandgießen charakteristische sehr rasche Erstarrung des gegossenen Bandes zu gegenüber einer konventionellen Fertigung deutlich verminderten Gefahr der Entstehung von Mittenseigerungen mit der Folge, dass das erfindungsgemäß erzeugte Warmband über seinen Querschnitt und seine Länge eine besonders gleichmäßige Eigenschaftsverteilung und Gefügestruktur aufweist.

Ein weiterer besonderer Vorteil der erfindungsgemäßen Vorgehensweise besteht darin, dass erfindungsgemäß erzeugtes Warmband hohe Festigkeiten von mindestens 800 MPa aufweist, ohne dass dazu ein besonderer Abkühlzyklus des Warmbands zwischen dem Ende des Warmwalzens und des Haspelns eingehalten werden muss, wie dies beispielsweise in der EP 1 072 689 B1 durch die Notwendigkeit einer Kühlpause vorgeschrieben ist. Bei der Durchführung des erfindungsgemäßen Verfahrens muss lediglich sichergestellt sein, dass das Warmwalzen in einem relativ eng umgrenzten Temperaturfenster beendet und auch das Haspeln in einem exakt definierten Temperaturbereich durchgeführt wird. Dazwischen findet eine einstufige Abkühlung statt.

Ein weiterer Vorteil der erfindungsgemäßen Vorgehensweise besteht darin, dass eine Erweiterung der Spannbreite der mechanischen Eigenschaften des erfindungsgemäß erzeugten Bandes basierend auf nur einer Stahlanalyse durch eine Variation der Abkühl- und Walzbedingungen erreicht werden kann.

Erfindungsgemäß erzeugte Warmbänder eignen sich besonders zur Weiterverarbeitung zu kaltgewalztem Band. Dementsprechend sieht eine praxisgerechte Ausgestaltung der Erfindung vor, dass das Warmband zu einem Kaltband mit einer Dicke von 0,5 - 1,4 mm, insbesondere 0,7 mm bis 1,3 mm kaltgewalzt wird, wie es zum Bau von Automobilkarosserien benötigt wird. Um während des Kaltwalzens entstehende Verfestigungen zu beseitigen, kann das Kaltband bei einer Glühtemperatur von 750 - 850 °C geglüht werden. Für auf diese Weise aus dem erfindungsgemäß hergestellten Warmband erzeugtes Kaltband können Zugfestigkeiten von mindestens 800 MPa sicher gewährleistet werden. Die Bruchdehnung A₅₀ des Kaltbands beträgt dabei ebenso sicher mindestens 10 %.

Gemäß einer weiteren vorteilhaften Ausgestaltung der Erfindung wird das Kaltband in an sich bekannter Weise mit einer metallischen Beschichtung versehen, bei der es sich beispielsweise um eine Verzinkung handeln kann.

Die Festigkeits- und Dehnwerte erfindungsgemäß erzeugter Warmbänder können über eine große Bandbreite durch eine entsprechende Abstimmung der Warmwalzend- und Haspeltemperaturen eingestellt werden. Sollen beispielsweise Warmbänder erzeugt werden, die bei einer Bruchdehnung A₈₀ des erhaltenen Warmbands von mindestens 10 % eine Zugfestigkeit Rₘ von mindestens 800 MPa aufweisen, so kann dies dadurch erreicht werden, dass die Warmwalzendtemperatur 900 - 1000 °C und die Haspeltemperatur 420 - 510 °C betragen.

Soll dagegen ein Warmband mit garantiert höherer Zugfestigkeit Rₘ von mindestens 1000 MPa bei einer Bruchdehnung A₈₀ von mindestens 5 % erzeugt werden, so werden dazu die Warmwalzendtemperatur im Bereich von 900 - 1100 °C und die Haspeltemperatur im Bereich von 450 - 570 °C gewählt.

Noch höhere Zugfestigkeiten Rₘ des erhaltenen Warmbands von mindestens 1200 MPa bei einer Bruchdehnung A₈₀ von mindestens 5 % können dadurch erzielt werden, dass die Warmwalzendtemperatur 800 - 1000 °C und die Haspeltemperatur 250 - 550 °C betragen.

Nachfolgend wird die Erfindung anhand von Ausführungsbeispielen näher erläutert.

In zum Nachweis der Wirkung der Erfindung durchgeführten Versuchen sind zwei erfindungsgemäß zusammengesetzte Stähle A und B mit der in Tabelle 1 angegebenen Zusammensetzung erschmolzen und in einer konventionellen Zweiwalzengieß-Maschine zu gegossenem Band vergossen worden, das 1,6 mm dick war.

**Tabelle 1 (Angaben in Gew.-%)**

| | C | Mn | P | S | Si | Al | N | Cr | Ti | B |
|---|---|---|---|---|---|---|---|---|---|---|
| A | 0, 102 | 1,76 | 0,005 | 0,004 | 0,14 | 0,014 | 0,0057 | 0,24 | 0,016 | 0,0027 |
| B | 0,098 | 1,81 | 0,005 | 0,003 | 0,19 | 0,060 | 0,0048 | 0,37 | 0,045 | 0,0044 |

Die aus den Stählen A und B gegossenen Bänder sind in sechs unterschiedlichen Versuchen im unmittelbaren Anschluss an das Bandgießen in-Line bei einer Warmwalzendtemperatur WET zu einem Warmband warmgewalzt worden, dessen Dicke 1,25 mm betrug. Anschließend ist das jeweils erhaltene Warmband direkt in einem Kühlschritt auf eine Haspeltemperatur HT abgekühlt und gehaspelt worden. Nach dem Haspeln wiesen die aus den Stählen A und B erzeugten Warmbänder jeweils eine Zugfestigkeit Rₘ und eine Bruchdehnung A₈₀ auf, die wie die bei ihrer Herstellung jeweils eingehaltene Warmwalzendtemperatur WET und Haspeltemperatur HT in Tabelle 2 angegeben sind.

**Tabelle 2**

| Versuch | Stahl | WET [°C] | HT [°C] | Rₘ [MPa] | A₈₀ [%] |
|---|---|---|---|---|---|
| 1 | B | 950 | 500 | 878 | 11,3 |
| 2 | B | 1050 | 480 | 1073 | 5,5 |
| 3 | A | 830 | 285 | 1234 | 6,2 |
| 4 | B | 950 | 540 | 1041 | 5,3 |
| 5 | B | 950 | 510 | 1263 | 5,5 |
| 6 | A | 950 | 440 | 1244 | 5,1 |

Das nach Versuch 4 erzeugte Warmband aus Stahl B ist nach dem Haspeln und Beizen zu einem 0,7 mm dicken Kaltband kaltgewalzt und bei einer Temperatur von 800 °C im Durchlauf geglüht worden, um das Band zu rekristallisieren.

Bei einer Bruchdehnung A₅₀ von 11,5 % betrug die Zugfestigkeit Rₘ des so erhaltenen Kaltbandes 835 MPa.

## Patentansprüche

1. Verfahren zum Herstellen von Stahl-Flachprodukten,
- bei dem ein ein Mehrphasengefüge bildender Stahl folgender Zusammensetzung (in Gew.-%)
| | |
|---|---|
| C: | 0, 08 - 0,12 % |
| Mn: | 1,70 - 2,00 % |
| P: | ≤ 0,030 % |
| S: | ≤ 0,004 % |
| Si: | ≤ 0,20 % |
| Al: | 0,01 - 0,06 % |
| N: | ≤0,0060 % |
| Cr: | 0,20 - 0,50 % |
| Ti: | 0,010 - 0,050 % |
| B: | 0,0010- 0,0045 % |
Rest Eisen und unvermeidbare Verunreinigungen
zu einem gegossenen Band mit einer Dicke von 1 - 4 mm vergossen wird,
- bei dem das gegossene Band in einem kontinuierlichen Arbeitsablauf mit einem Umformgrad von mehr als 20 % in-Line bei einer im Bereich von 800 - 1100 °C liegenden Warmwalzendtemperatur zu einem Warmband mit einer Dicke von 0,5 - 3,2 mm warmgewalzt einstufig abgekühlt wird und
- bei dem das Warmband bei einer 250 - 570 °C betragenden Haspeltemperatur gehaspelt wird,
- so dass ein Warmband erhalten wird, dessen Zugfestigkeit Rₘ mindestens 800 MPa bei einer Bruchdehnung A₈₀ von mindestens 5 % beträgt.

2. Verfahren nach Anspruch 1, **dadurch gekennzeichnet, dass** die Breite des Warmbands mehr als 1.200 mm, insbesondere mehr als 1.600 mm beträgt.

3. Verfahren nach einem der voranstehenden Ansprüche, **dadurch gekennzeichnet, dass** die Dicke des Warmbands höchstens 1,5 mm beträgt.

4. Verfahren nach einem der voranstehenden Ansprüche, **dadurch gekennzeichnet, dass** das Warmband zu einem Kaltband mit einer Dicke von 0,5.- 1,4 mm kaltgewalzt wird.

5. Verfahren nach Anspruch 4, **dadurch gekennzeichnet, dass** das Kaltband bei einer Glühtemperatur von 750 - 850 °C geglüht wird.

6. Verfahren nach Anspruch 4 oder 5, **dadurch gekennzeichnet, dass** die Zugfestigkeit des Kaltbands mindestens 800 MPa beträgt.

7. Verfahren nach einem der Ansprüche 4 bis 6, **dadurch gekennzeichnet, dass** das Kaltband eine Bruchdehnung A₅₀ von mindestens 10 % aufweist.

8. Verfahren nach einem der voranstehenden Ansprüche, **dadurch gekennzeichnet, dass** das Warmband oder das Kaltband mit einer metallischen Beschichtung versehen wird.

9. Verfahren nach Anspruch 8, **dadurch gekennzeichnet, dass** die metallische Beschichtung eine Verzinkung ist.

10. Verfahren nach einem der voranstehenden Ansprüche, **dadurch gekennzeichnet, dass** bei einer Bruchdehnung A₈₀ des erhaltenen Warmbands von mindestens 10 % die Warmwalzendtemperatur 900 - 1020 °C und die Haspeltemperatur 420 - 490 °C betragen.

11. Verfahren nach einem der Ansprüche 1 bis 9, **dadurch gekennzeichnet, dass** bei einer Zugfestigkeit Rₘ des erhaltenen Warmbands von mindestens 1000 MPa die Warmwalzendtemperatur 900 - 1100°C und die Haspeltemperatur 450 - 570°C betragen.

12. Verfahren nach einem der Ansprüche 1 bis 9, **dadurch gekennzeichnet, dass** bei einer Zugfestigkeit Rₘ des erhaltenen Warmbands von mindestens 1200 MPa die Warmwalzendtemperatur 800 - 1000 °C und die Haspeltemperatur 250 - 550 °C betragen.

## Claims

1. Method for manufacturing flat steel products,
- wherein a steel that forms a multi-phase microstructure with the following composition (in wt. %)
| | |
|---|---|
| C: | 0.08 - 0.12 % |
| Mn: | 1.70 - 2.00 % |
| P: | ≤ 0.030 % |
| S: | ≤ 0.004 % |
| Si: | ≤ 0.20 % |
| Al: | 0.01 - 0.06 % |
| N: | ≤ 0.0060 % |
| Cr: | 0.20 - 0.50 % |
| Ti: | 0.010 - 0.050 % |
| B: | 0.0010 - 0.0045 % |
remainder iron and unavoidable impurities
is cast into a cast strip having a thickness of 1 - 4 mm,
- wherein the cast strip is hot-rolled in-line into a hot-rolled strip having a thickness ranging from 0.5 to 3.2 mm in a continuous process at a final hot-rolling temperature ranging from 800 to 1100 °C, the deformation degree being greater than 20 %, cooled in one step and
- wherein the hot-rolled strip is coiled at a coiling temperature ranging from 250 to 570 °C,
- so as to obtain a hot-rolled strip, which has a minimum tensile strength Rₘ of 800 MPa at a minimum breaking elongation A₈₀ of 5 %.

2. Method according to Claim 1, **characterized in that** the width of the hot-rolled strip is greater than 1,200 mm, in particular greater than 1,600 mm.

3. Method according to any one of the preceding claims, **characterized in that** the thickness of the hot-rolled strip is 1.5 mm at most.

4. Method according to any one of the preceding claims, **characterized in that** the hot-rolled strip is cold-rolled into cold-rolled strip having a thickness of 0.5 - 1.4 mm.

5. Method according to Claim 4, **characterized in that** the cold-rolled strip is annealed at an annealing temperature of 750 - 850 °C.

6. Method according to Claim 4 or 5, **characterized in that** the minimum tensile strength of the cold-rolled strip is 800 MPa.

7. Method according to any one of Claims 4 to 6, **characterized in that** the cold-rolled strip has a minimum breaking elongation A₅₀ of 10 %.

8. Method according to any one of the preceding claims, **characterized in that** the hot-rolled strip or cold-rolled strip is provided with a metallic coating.

9. Method according to Claim 8, **characterized in that** the metallic coating is a zinc coating.

10. Method according to any one of the preceding claims, **characterized in that** with a minimum breaking elongation A₈₀ of the obtained hot-rolled strip of 10 %, the final hot-rolling temperature is 900 - 1020 °C and the coiling temperature is 420 - 490 °C.

11. Method according to any one of Claims 1 to 9, **characterized in that** with a minimum tensile strength Rₘ of the obtained hot-rolled strip of 1000 MPa, the final hot-rolling temperature is 900 - 1100 °C and the coiling temperature is 450 - 570 °C.

12. Method according to any one of Claims 1 to 9, **characterized in that** with a minimum tensile strength Rₘ of the obtained hot-rolled strip of 1200 MPa, the final hot-rolling temperature is 800 - 1000 °C and the coiling temperature is 250 - 550 °C.

## Revendications

1. Procédé pour la fabrication de produits laminés plats en acier,
- dans lequel un acier, qui forme une structure à plusieurs phases et présente la composition suivante (en % de poids) :
| | |
|---|---|
| C: | 0,08 - 0,12 % |
| Mn : | 1,70 - 2, 00 % |
| P : | ≤ 0,030 % |
| S : | ≤ 0,004 % |
| Si : | ≤ 0,20 % |
| Al : | 0,01 - 0,06 % |
| N : | ≤ 0,0060 % |
| Car : | 0,20 - 0,50 % |
| Ti : | 0,010 - 0,050 % |
| B : | 0,0010 - 0,0045 % |
le complément étant du fer et des impuretés inévitables, est coulé en un feuillard coulé présentant une épaisseur de 1 à 4 mm,
- dans lequel, le feuillard coulé est laminé à chaud, au cours d'une opération continue, avec un taux de déformation supérieur à 20 % en ligne, à une température de laminage à chaud finale située dans une plage de 800 à 1100 °C, en un feuillard laminé à chaud d'une épaisseur de 0,5 à 3,2 mm, puis refroidi en une étape, et
- dans lequel le feuillard laminé à chaud est bobiné à une température de bobinage de 250 à 570 °C,
- de sorte que l'on obtienne un feuillard laminé à chaud, dont la résistance à la traction Rₘ est de 800 MPa au minimum, pour un allongement à la rupture A₈₀ de 5 % au minimum.

2. Procédé selon la revendication 1, **caractérisé en ce que** la largeur du feuillard laminé à chaud est supérieure à 1.200 mm, en particulier supérieure à 1.600 mm.

3. Procédé selon l'une des revendications précédentes, **caractérisé en ce que** l'épaisseur du feuillard laminé à chaud est de 1,5 mm au maximum.

4. Procédé selon l'une des revendications précédentes, **caractérisé en ce que** le feuillard laminé à chaud est laminé à froid en un feuillard laminé à froid d'une épaisseur de 0,5 à 1,4 mm.

5. Procédé selon la revendication 4, **caractérisé en ce que** le feuillard laminé à froid est recuit à une température rouge de 750 à 850 °C.

6. Procédé selon revendication 4 ou 5, **caractérisé en ce que** la résistance à la traction du feuillard laminé à froid est de 800 MPa au minimum.

7. Procédé selon l'une des revendications 4 à 6, **caractérisé en ce que** le feuillard laminé à froid présente un allongement à la rupture A₅₀ de 10 % au minimum.

8. Procédé selon l'une des revendications précédentes, **caractérisé en ce que** l'on pourvoit le feuillard laminé à chaud ou le feuillard laminé à froid d'un revêtement métallique.

9. Procédé selon la revendication 8, **caractérisé en ce que** le revêtement métallique est un zingage.

10. Procédé selon l'une des revendications précédentes, **caractérisé en ce que**, quand l'allongement à la rupture A₈₀ du feuillard laminé à chaud obtenu est de 10 % au minimum, la température de laminage à chaud est de 900 à 1020 °C et la température de bobinage est de 420 à 490 °C.

11. Procédé selon l'une des revendications 1 à 9, **caractérisé en ce que**, quand la résistance à la traction Rₘ du feuillard laminé à chaud obtenu est de 1000 MPa au minimum, la température de laminage à chaud est de 900 à 1010 °C et la température de bobinage est de 450 à 570 °C.

12. Procédé selon l'une des revendications 1 à 9, **caractérisé en ce que**, quand la résistance à la traction Rₘ du feuillard laminé à chaud obtenu est de 1200 MPa au minimum, la température de laminage à chaud est de 800 à 1000 °C et la température de bobinage est de 250 à 550 °C.
